# EUROPÄISCHE PATENTSCHRIFT

(11) **EP 1 055 354 B1**
(45) Veröffentlichungstag und Bekanntmachung des Hinweises auf die Patenterteilung: **12.06.2002**
(21) Anmeldenummer: 99908749.7
(22) Anmeldetag: 22.01.1999
(51) Int. Cl.: H05B 6/34, H05B 6/20

(54) **VERFAHREN UND INDUKTIONSOFEN ZUM SCHMELZEN VON KLEINSTÜCKIGEM METALL- UND/ODER METALLHALTIGEM SCHÜTTGUT**
METHOD AND INDUCTION FURNACE FOR MELTING A METALLIC OR METAL-CONTAINING BULK MATERIAL IN THE SHAPE OF SMALL PIECES
PROCEDE ET FOUR A INDUCTION POUR FAIRE FONDRE UN PRODUIT CONSTITUE DE PETITS MORCEAUX EN METAL ET/OU A BASE DE METAL

(30) Priorität: 12.02.1998 DE 19805644
(43) Veröffentlichungstag der Anmeldung: 29.11.2000
(73) Patentinhaber: Induga Industrieöfen und Giesserei-Anlagen GmbH & Co. KG, 50739 Köln (DE)
(72) Erfinder: BEBBER, Hans, D-45472 Mülheim (DE); FÄHNRICH, Juan, D-50259 Pulheim-Sinthern (DE); PHILLIPPS, Günter, D-50767 Köln (DE)
(74) Vertreter: Vomberg, Friedhelm, Dipl.-Phys.
(86) Internationale Anmeldenummer: DE9900192
(87) Internationale Veröffentlichungsnummer: WO9941951

(56) Entgegenhaltungen:
- DE-A- 2 128 742
- DE-A- 2 410 461
- DE-B- 1 003 878
- US-A- 1 838 527
- US-A- 4 571 258
- US-A- 5 479 436

## Beschreibung

Die Erfindung betrifft ein Verfahren und einen Induktionsofen zum Schmelzen von kleinstückigem Metall- und metallhaltigem Schüttgut, insbesondere in Form von Spänen aus Eisen, Kupfer, Kupferlegierungen und/oder Aluminium und dessen Legierungen mittels induktiver Erwärmung.

Zum Schmelzen von kleinstückigem Metall- und/oder metallhaltigem Schüttgut, insbesondere von Spänen, wie sie bei der Metall-Zerspanung anfallen, sind nach dem Stand der Technik zwei unterschiedliche Induktionsofen-Typen bekannt. Beide Ofentypen basieren auf der Ausnutzung der magnetischen Induktion.

Der vorwiegend zum Einschmelzen von Metallspänen, insbesondere Messingspänen, eingesetzte Induktionstiegelofen besteht aus einem feuerfesten Tiegel, um den eine wassergekühlte Kupferspule angeordnet ist. Wird diese Spule von einem Wechselstrom durchflossen, so wird in dem Tiegeleinsatz ein elektromagnetisches Wechselfeld induziert, das den Einsatz zum Schmelzen bringt. Das hierbei entstehende Wechselfeld bewirkt eine intensive Schmelzebewegung, welche das Einrühren der von oben aufgegebenen Metallstücke fördert. Dadurch, daß die aufgegebenen, oft ölhaltigen Metallspäne rasch in die Schmelze eingerührt werden, lassen sich Metallverluste jeder Art minimieren und die Bildung von toxischen Kohlenwasserstoffen verhindern.

Die Ströme in der Magnetspule und im Schmelzgut erzeugen zusammen mit dem Magnetfeld Kräfte in Richtung auf die Zylinderachse, wodurch sich eine konvexe Schmelzbadoberfläche ausbildet. Ringförmig um die Schmelzbadoberfläche setzt sich am Ofeninnenmantel Krätze ab, wobei die Breite des Krätze-Ringes um so geringer ist, je heftiger die Badbewegung ist.

Der geschilderte Tiegelofen hat verfahrensbedingt folgende Nachteile:

Zunächst ist der thermische Wirkungsgrad des Tiegelofens relativ gering, weshalb sich ein hoher spezifischer Energieverbrauch ergibt. Des weiteren kann mit dem Tiegelofen nur diskontinuierlich gearbeitet werden. Ist der maximale Füllgrad des Tiegelofens erreicht, muß die Schmelze vergossen werden, bevor mit dem weiteren Einschmelzen von Metallstücken fortgefahren werden kann. Hierdurch entstehen Nebenzeiten, die die Anlagenverfügbarkeit erheblich einschränken.

Durch Ablagerungen an der Tiegelwand ergibt sich ein hoher Reinigungsaufwand. Schließlich führen Schlackenanhaftungen an der Tiegelwand zu nicht unerheblichen Leistungsverlusten.

Eine Alternative bietet der sogenannte Rinnenofen, bei dem sich das Schmelzgut in einer geschlossenen Rinne um den Eisenkern eines Niederfrequenztransformators befindet. Die Schmelze bildet die kurzgeschlossene Sekundärwicklung, wobei die Heizwirkung durch den hohen, in der Schmelzrinne fließenden Strom entsteht. Allerdings fehlt bei der Rinnenofen-Ausführung die Badbewegung, wodurch die Gefahr des Metallabbrandes erhöht ist, soweit die auf dem flüssigen Bad liegenden Metallstücke der oxidierenden Atmosphäre ausgesetzt sind. Bedingt kann dem Metallabbrand durch Einsatz von Stampfern oder Rührwerken entgegengewirkt werden, die jedoch den technischen Aufwand erhöhen. Obwohl der thermische Wirkungsgrad des Rinnenofens groß ist, können nur kleine Schmelzleistungen erzielt werden, da das mechanische Einrühren zeitintensiv ist. Im Regelfall werden nur 30 % Metallspan-Anteile zum stückigen Schrott zugesetzt, um befriedigende Schmelzleistungen zu erzielen. Ebenso wie der Tiegelofen arbeitet der Rinnenofen nur diskontinuierlich. Außerdem ist auch er mit dem Nachteil hoher Nebenzeiten behaftet.

Die DE-A-21 28 742 beschreibt eine Vorrichtung in einem Schmelz- oder Mischofen zum Erleichtern vor dessen Beschickung, wobei der Ofen einen Hauptraum zum Schmelzen, Legieren oder Warmhalten einer in den Ofen eingebrachten Materialmenge aufweist. Der Ofen steht an seinem unteren Abschnitt mit wenigstens einem nach oben gerichteten Beschickungskanal in Verbindung, der außerhalb des Ofens angeordnet ist und der an seinem oberen Abschnitt von einer Tiegelspule zum Aufrühren des geschlossenen Materiales versehen ist. An seinem Boden ist der Ofen mit einer Heizvorrichtung in Form einer Induktionsspule mit einem Magnetkern versehen, die von einem Kanal für das geschmolzene Metall umgeben ist. Außerdem besitzt der Ofen eine siphonartige Auslaßöffnung, durch die geschmolzenes Metall durch Kippen des Ofens um eine horizontale Welle abgegeben werden kann. Der genannte Beschickungskanal besteht aus einer rohrförmigen Anordnung, die an dem Ofen lösbar angebracht ist. Der Hauptraum des Ofens ist durch eine Abdeckung verschlossen in der eine Öffnung vorgesehen ist, um diesen Hauptraum oberhalb der Schmelze mit einer Druckquelle mit kontrolliertem Druck verbinden zu können. Durch Regulierung des Druckes oberhalb der Schmelze in dem Hauptraum des Ofens soll der Spiegel in dem Beschickungskanal des Ofens angehoben oder abgesenkt werden. Durch Anheben des Spiegels im Beschickungskanal wird ermöglicht, daß dort Schlacke abgenommen werden kann, die sich im oberen Teil des Beschickungskanales angesammelt hat. Erhöht man den Druck in dem Raum oberhalb der Schmelze, wird somit gleichermaßen der Schmelzespiegel sowohl in der Auslaßöffnung als auch in dem Beschickungskanal angehoben.

Die US 4 571 258 zeigt und beschreibt einen Ofenbehälter, in dessen Schmelzraum über eine Beschickungsvorrichtung auf die Schmelzbadoberfläche metallisches Schüttgut, nämlich Aluminium, aufgegeben werden kann. Der Schmelzraum ist im oberen Bereich mit einer Induktionsspule umgeben und im unteren Bereich als Rinneninduktionsofen ausgebildet. Mittels eines am oberen Rand des Ofengefäßes angeordneten Förderrost kann dort über einen Auslauf fließende Schmelze in ein getrennt vom Ofen angeordnetes Heizgefäß überführt werden.

Es ist daher Aufgabe der vorliegenden Erfindung, das Verfahren und den Induktionsofen der eingangs genannten Art zu verbessern, indem die vorgenannten Nachteile beseitigt werden. Insbesondere soll ein kontinuierliches effizientes Einschmelzen von stückigem Metall-Schüttgut und ein hierzu geeigneter Induktionsofen geschaffen werden, der wartungsarm arbeitet.

Diese Aufgabe wird durch das Verfahren nach Anspruch 1 gelöst.

Hierbei wird auf die in einem Ofenbehälter erzeugte Schmelze das Metall-Schüttgut von oben zugeführt und die Schmelze im oberen Bereich der Schmelzkammer durch ein mittels einer ersten um den Ofenbehälter angeordneten Tiegelspule erzeugtes Wechselfeld einer Rührbewegung ausgesetzt, wobei der Schmelze gleichzeitig im unteren Bereich des Ofenbehälters in einer Schmelzrinne um den Eisenkern eines Niederfrequenztransformators als kurzgeschlossene Sekundärwicklung Wärme zugeführt wird. Ferner wird die Schmelze über einen Siphon mit einer unterhalb der Tiegelspule liegenden, in den Ofenbehälter mündenden Öffnung kontinuierlich abgeführt, vorzugsweise in dem Maß, wie Metallstückgut der Schmelze zugeführt wird. Das beschriebene Verfahren hat den Vorteil, daß mittels einer stromdurchflossenen Tiegelspule in Abhängigkeit der Frequenz der aufgegebenen Wechselspannung eine starke Rührbewegung zur Vermeidung eines Metallbrandes und zur Minimierung der Krätzemenge erzeugt wird. Die Schmelzrinne, in deren Bereich keine Rührarbeit mehr geleistet werden muß, läßt sich so hinsichtlich ihres thermischen Wirkungsgrades optimal ausnutzen. Insgesamt läßt sich durch das erfindungsgemäße Verfahren eine deutliche Energieersparnis von ca. 20 % erzielen. Weiterhin kann ein konstantes Schmelzbadoberflächeniveau erzeugt werden, wodurch bewirkt wird, daß die Schlackezone stets im gleichen Ofenwandbereich liegt, so daß ein Zuwachsen der Ofeninnenwand wie beim Tiegelofen bzw. die damit erforderlichen Reinigungsarbeiten vermieden werden können. Der Einschmelzprozeß kann kontinuierlich bei einer stabilisierten Prozeßführung vorgenommen werden.

Vorteilhafterweise entstehen keine Nebenzeiten wie bei nach dem Stand der Technik bekannten Verfahren für Temperaturmessungen und -einstellungen, das Abschlacken, Entleeren und Reinigen aufzuwenden sind. Hierdurch ergibt sich erfindungsgemäß eine Produktionserhöhung in der Größenordnung von ca. 30 % sowie eine Betriebskostensenkung von ca. 10 %. Die Anlagenverfügbarkeit für die Produktion wird erheblich verbessert.

Wie bereits erwähnt, schafft das erfindungsgemäße Verfahren die Möglichkeit, mehr als 50 %, vorzugsweise 60 bis 70 %, der gesamten zur Erzeugung der Schmelze zugeführten elektrischen Heizleistung der Schmelzrinne und den Rest über die Tiegelspule zuzuführen, womit der höhere thermische Wirkungsgrad durch Energieübertragung in die Rinne ausgenutzt wird.

Je nach Ausbildung des Siphons kann dieser ggf. beheizt werden.

Vorzugsweise wird die Schmelze im Siphon spitzwinklig zur Senkrechten oder senkrecht nach dem Prinzip der kommunizierenden Röhren über einen Auslauf des Siphons abgeführt. Hierbei wird nach einer Weiterbildung des Verfahrens die Siphonmündungsöffnung in bezug auf den Rinneninduktor so angeordnet, daß dessen Heiz- und Rührbewegung bis in die in die Siphonmündungsöffnung fließende Schmelze hineinreicht. Die vorgenannten Maßnahmen erlauben es, daß die im Ofenbereich erzeugte Wärme über die Schmelze in den Siphon transportiert wird, so daß in entsprechendem Maße eine Siphon-Heizung unterbleiben kann. In dem verwendeten Ofengefäß wird sich der Schmelzbadspiegel in demselben Höhenniveau einstellen, in dem sich die Siphonauslaßöffnung befindet. In dem Maße, in dem metallisches Stückgut eingeschmolzen wird, fließt auch Schmelze über die Siphonauslaßöffnung, etwa in eine Gießanlage, ab. Bei einer solchen kontinuierlichen Verfahrensführung ist auch kein Reinigen der Ofen-Innenwand erforderlich, so daß diesbezügliche Ofenstillstandszeiten entfallen.

Vorzugsweise wird der durch den Ofenbehälter definierte Schmelzbaddurchmesser so groß gewählt, daß die durch die Rührbewegung erzeugte konvexe krätzefreie Schmelzbadoberfläche im Durchmesser größer ist als die doppelte Breite des am Ofenrand anliegenden Krätzeringes. Der Durchmesser der sogenannten "Glatze" im Verhältnis zur Krätzeringbreite läßt sich über die Frequenz des Wechselfeldes und die Leistung beeinflussen, welche der Tiegelspule zugeführt wird. Niedrige Frequenzen im Bereich der Netzfrequenz wirken sich hierbei vorteilhaft aus, da sie die Rührwirkung fördern. Zur Vermeidung von Metallabbrand wird das aufgegebene metallische Schüttgut ausschließlich auf die konvexe krätzefreie Schmelzbadoberfläche, insbesondere über einen Trichter zugeführt.

Nach einer besonderen Ausgestaltung der Erfindung werden die Tiegelspule mit einem Wechselstrom einer Frequenz von 50 bis 250 Hz, vorzugsweise 50 bis 120 Hz, und der Rinneninduktor mit einem Wechselstrom einer Frequenz von 50 bis 60 Hz gespeist.

Apparativ wird die eingangs beschriebene Aufgabe durch den Induktionsofen nach Anspruch 6 gelöst. Der Ofen ist unter Ausbildung einer einzigen Schmelzkammer im oberen Bereich als Induktionstiegelofen und im unteren Bereich als Induktionsrinnenofen ausgebildet. Ferner besitzt der Induktionsofen einen Siphon, der unterhalb der Tiegelspule des Induktions-Tiegelofenteiles mündet. Der Siphonausfluß verläuft vertikal oder spitzwinklig zur Vertikalen und besitzt eine Ausflußöffnung, die vorzugsweise oberhalb der Tiegelspule angeordnet ist. Durch diese Maßnahme werden lange Fließwege vermieden, welche die flüssige Schmelze ansonsten vom Ofen zum Ausfluß zurückzulegen hätte. Darüber hinaus läßt sich durch diese Anordnung die Wärmekonvektion und der Wärmetransport über die im Ofen befindliche Schmelze ausnutzen.

Weitere vorzugsweise Ausbildungen des Induktionsofens sind in den Ansprüchen 7 bis 10 beschrieben.

Ggf. ist der Siphon wärmeisoliert und/oder mittels einer Induktions- oder Widerstandsheizung erwärmbar. Bevorzugt beträgt der Siphonausflußdurchmesser mindestens 150 mm.

In einer weiteren Ausführungsform des Induktionsofens wird das Verhältnis der Induktionsspulenhöhe (Rührspulenhöhe) zum Spulendurchmesser etwa 1 : 2 gewählt, wobei positive wie negative Abweichungen um 20 % zulässig sind.

In einer ersten Ausführungsform des erfindungsgemäßen Induktionsofens ist die Rinne des Rinnenofenteiles senkrecht zum Siphon und der Rinneninduktor waagerecht angeordnet. Es sind jedoch auch Schräganordnungen des Rinneninduktors bzw. der Rinne denkbar, etwa um die Flußbewegung der Schmelze in Richtung des Siphon-Ausganges zu unterstützen. Selbstverständlich kann im Sinne der vorliegenden Erfindung die Rinne auch um 90° relativ zum Siphon gedreht angeordnet werden.

Ein Ausführungsbeispiel eines erfindungsgemäßen Induktionsofens ist in der Zeichnung dargestellt, die Querschnittsansicht dieses Induktionsofens zeigt.

Der Erfindungsgemäße Induktionsofen besitzt eine einzige Schmelzkammer 10, deren oberer Bereich von einer wassergekühlten Tiegelspule 11 umgeben ist. Der Ofen selbst besitzt eine nach dem Stand der Technik im Prinzip bekannte feuerfeste Auskleidung 12. Im unteren Bereich des Ofens ist eine Rinne 13 ausgebildet, die mittels des Rinneninduktors 14 beheizbar ist. Dieser Rinneninduktor 14 besteht aus Magnetspülen 15 über einem Eisenkern 16. Durch diesen Aufbau ergibt sich ein oberer Bereich 17, der einem Induktionstiegelofen entspricht, sowie ein unterer Bereich 18, der einem Induktions-Rinnenofen entspricht. Unterhalb der Tiegelspule 11 aber oberhalb der Rinne 13 besitzt der Induktionsofen einen Auslaß, nämlich die in den Ofenbehälter mündende Öffnung 19 eines Siphons 20, dessen Längsachse spitzwinklig zur Vertikalen geneigt ist. Die Siphonüberlauföffnung 21 befindet sich oberhalb der Tiegelspule 11. Von dort aus gelangt abfließende Schmelze in einen Gießbehälter 22 oder ähnliches. Die Stromversorgungsleitungen für die Tiegelspule 11 sowie den Rinneninduktor 14 ist mit 23 bezeichnet. Der erfindungsgemäße Induktionsofen bzw. das erfindungsgemäße Verfahren arbeiten folgendermaßen:

Die über einen Trichter 24 oder eine sonstige Schüttvorrichtung aufgegebenen Metallspäne gelangen auf die sogenannte Glatze 25, das ist die krätzefreie konvexe Schmelzbadoberfläche, um die herum der sogenannte Krätzering 26 ist. Die Metallspäneaufgabe ist derart gerichtet, daß Metallspäne ausnahmslos auf die Glatze 25 fallen. Durch die Tiegelspule, die mit einer Frequenz zwischen 50 Hz bis 120 Hz gespeist wird, wird die Schmelze in eine Rührbewegung versetzt, durch welche die auf der Glatze 25 aufliegenden Späne oder Metallstückchen mitgerissen und in die Schmelze gezogen werden. Das Aufschmelzen der kleinstückigen Metallteilchen geschieht somit im wesentlichen in der Schmelze, wodurch ein Metallabbrand verhindert werden kann. Vorzugsweise wird über die Tiegelspule 11 nur etwa ein Drittel der dem gesamten Induktionsofen zugeführten Heizleistung zugeführt, zwei Drittel dieser Heizleistung werden über den Rinneninduktor 14 abgegeben. Nach dem Prinzip der kommunizierenden Röhren bildet sich im Siphon 20 eine Schmelzesäule entsprechend der Schmelzbadoberfläche 25 aus. Ist der Induktionsofen, wie dargestellt, "gefüllt", führt jeder weitere durch Metallspänezugabe erzeugte Schmelzenzufluß zu einem Abfließen betreffender Mengen über den Überlauf 21. Die Steuerung des Verfahrens ist so angelegt, daß die Heizleistung groß genug ist, um die eingeführten Metallspäne vollständig aufzuschmelzen. Verarbeitbare Späne bestehen insbesondere aus Eisen, Kupfer, Aluminium und deren Legierungen. Das erfindungsgemäße Verfahren ist jedoch auch auf metallhaltige Schüttgüter anwendbar, die beim Recycling von Reststoffen wie Aschen, Filterstäube etc. auftreten.

In einem konkreten Ausführungsbeispiel besaß der Induktionsofen eine Leistung von 2 MW, wobei 1100 kW über die Rinne und 900 kW über die Tiegelspule 11 abgegeben worden sind. Durch entsprechende Ofendimensionierung konnten 8 t/h Messingspäne eingeschmolzen werden. Die erzielte Energieeinsparung gegenüber einem Tiegelofen betrug etwa 20 %.

## Patentansprüche

1. Verfahren zum Schmelzen von kleinstückigem Metallund/oder metallhaltigem Schüttgut, insbesondere Spänen aus Eisen, Kupfer und/oder Aluminium, und/oder deren Legierungen mittels induktiver Erwärmung, bei dem auf die in einem Ofenbehälter mit einer einzigen topfartigen Schmelzkammer (10) erzeugte Schmelze das Metall-Schüttgut von oben zugeführt wird und die Schmelze im oberen Bereich der Schmelzkammer (10) durch ein mittels einer ersten um den Ofenbehälter angeordneten Tiegelspule (11) erzeugtes Wechselfeld einer Rührbewegung ausgesetzt wird, wobei der Schmelze gleichzeitig im unteren Bereich des Ofenbehälters in einer Schmelzrinne (13) um den Eisenkern (16) eines Niederfrequenz-Transformators als kurzgeschlossene Sekundärwicklung Wärme zugeführt wird, und die Schmelze über einen mit einer unterhalb der Tiegelspule (11) liegenden, in die Schmelzkammer (10) mündenden Öffnung (19) und einer Siphonüberlauföffnung (21) ausgestatteten Siphon (20), in dem sich nach dem Prinzip der kommunizierenden Röhren eine der Schmelzbadoberfläche (25) entsprechende Schmelzesäule ausbildet, kontinuierlich in dem Maß abgeführt wird wie Metallstückgut der Schmelze zugeführt wird.

2. Verfahren nach Anspruch 1, **dadurch gekennzeichnet, daß** mehr als 50 %, vorzugsweise 60 bis 70 %, der gesamten zur Erzeugung der Schmelze zugeführten elektrischen Heizleistung der Schmelzrinne (13) und der Rest über die Tiegelspule (11) zugeführt werden und/oder daß der Siphon (20) beheizt wird, vorzugsweise mittels einer Induktions- oder Widerstandsheizung.

3. Verfahren nach einem der Ansprüche 1 oder 2, **dadurch gekennzeichnet, daß** die Schmelze im Siphon (20) spitzwinklig zur Senkrechten oder senkrecht nach dem Prinzip der kommunizierenden Röhren über einen Auslauf (21) des Siphons (20) kontinuierlich abgeführt wird, wobei vorzugsweise die Siphonmündungsöffnung (19) in bezug auf die Tiegelspule (11) so angeordnet ist, daß die Rührbewegung bis in die Siphonmündungsöffnung (19) fließende Schmelze hineinreicht.

4. Verfahren nach einem der Ansprüche 1 bis 3, **dadurch gekennzeichnet, daß** der durch den Ofenbehälter definierte Schmelzbaddurchmesser (d) so groß gewählt wird, daß die durch die Rührbewegung erzeugte konvexe (krätzefreie) Schmelzbadoberfläche (25) im Durchmesser größer als die zweifache Breite des am Ofenrand anliegenden Ringes der Krätze (26) ist, wobei vorzugsweise das Metall-Schüttgut ausschließlich auf die konvexe krätzefreie Schmelzbadoberfläche (25) aufgegeben wird, weiterhin vorzugsweise zentrisch über einen Schüttgut-Trichter.

5. Verfahren nach einem der Ansprüche 1 bis 4, **dadurch gekennzeichnet, daß** die Tiegelspule (11) mit einem Wechselstrom einer Frequenz von 50 bis 250 Hz, vorzugsweise 50 bis 120 Hz, und der Rinneninduktor (14) mit einem Wechselstrom einer Frequenz von 50 bis 60 Hz gespeist werden.

6. Induktionsofen zum kontinuierlichen Schmelzen von klein stückigem Metall- und/oder metallhaltigem Schüttgut, insbesondere in Form von Spänen aus Eisen, Kupfer und/oder Aluminium und deren Legierungen, der unter Ausbildung einer einzigen topfartigen Schmelzkammer (10), oberhalb der eine Schüttgutaufgabe angeordnet ist, durch Anordnung einer Tiegelspule (11) um deren oberen Bereich (17) als Induktionstiegelofen und der im unteren Bereich (18) der Schmelzkammer (10) als Induktionsrinnenofen ausgebildet ist und beim dem in die Schmelzkammer (10) unterhalb der Tiegelspule (11) die Öffnung (19) eines Siphons (20) mündet, dessen Längsachse spitzwinklig zur Vertikalen oder vertikal angeordnet ist, der eine Siphonüberlauföffung (21) besitzt und in dem nach dem Prinzip der kommunizierenden Röhren eine der Schmelzbadoberfläche (25) entsprechende Schmelzsäule ausbildbar ist, so daß die Schmelze kontinuierlich in dem Maß abgeführt wird wie Metallstückgut der Schmelze zugeführt wird.

7. Induktionsofen nach Anspruch 6, **dadurch gekennzeichnet, daß** die Siphonüberlauföffnung (21) oberhalb der Tiegelspule (11) angeordnet ist und/oder daß der Siphonausfluß vertikal oder spitzwinklig zur Vertikalen verläuft.

8. Induktionsofen nach Anspruch 7, **dadurch gekennzeichnet, daß** der Siphon (20) wärmeisoliert ist und/oder mittels einer Induktions- oder Widerstandsheizung erwärmbar ist und/oder daß der Siphonausflußdurchmesser mindestens 150 mm beträgt.

9. Induktionsofen nach einem der Ansprüche 7 oder 8, **dadurch gekennzeichnet, daß** das Verhältnis der Rührspulenhöhe zum Rührspulendurchmesser 1 : 2 (± 20 %) beträgt und/oder daß die Rinne (13) des unteren Bereiches (18) senkrecht zum Siphon (20) angeordnet ist.

10. Induktionsofen nach einem der Ansprüche 7 bis 9, **dadurch gekennzeichnet, daß** der Rinneninduktor (14) waagerecht oder schräg zur Siphonachse angeordnet ist oder daß der Rinneninduktor (14) um 90° zur Senkrechten verdreht angeordnet ist.

## Claims

1. A method for melting a metallic or metal-containing bulk material in the shape of small pieces, in particular chips of iron, copper and/or aluminum, and/or their alloys by inductive heating, whereby the metallic bulk material is supplied from above onto a melt produced in a furnace vessel with a single pot-like melt chamber (10) and the melt is subjected in an upper region of the melt chamber (10) to stirring movements using an alternating field generated by means of a first crucible coil (11) which is arranged around the furnace vessel, whereby heat is simultaneously supplied to the melt in a lower region of the furnace vessel in a melt channel (13) around an iron core (16) of a low-frequency transformer as a short-circuited secondary winding, and the melt is continuously drawn off at a rate corresponding to an infeed rate of metal bulk material through a siphon (20) with an inlet opening (19) leading into the melt chamber (10) below the crucible coil (11) and with a siphon overflow opening (21), in which siphon according to the principle of communicating tubes a melt column is formed corresponding to the melt bath surface (25).

2. Method according to claim 1, in which more than 50%, preferably 60% to 70%, of the overall electrical heating energy applied to the generating of the melt is applied to the melt channel (13) and the remainder to the crucible coil (11) and/or the siphon (20) is heated, preferably by means of an induction or a resistance heater.

3. Method according to one of claims 1 or 2, in which the melt in the siphon (20) is drawn off continuously from an outlet (21) of the siphon (20) at an acute angle to the vertical or vertically according to the principle of communicating tubes, whereby the siphon inlet opening (19) is positioned relative to the crucible coil (11) such that the stirring movements of the melt are effective that far in the siphon inlet (19).

4. Method according to one of claims 1 to 3, in which a melt bath diameter determined by the furnace vessel is so large that a scrapings-free convex upper melt surface (25) produced by the stirring movement is greater in diameter than twice the width of a ring of scrapings (26) arranged at the edge of the vessel, whereby preferably the metal bulk material is fed exclusively to the convex scrapings-free melt upper surface (25), furthermore preferably centrally by a feed funnel.

5. Method according to one of claims 1 to 4, in which the crucible coil (11) is supplied with alternating current of a frequency of 50 to 250 Hz, preferably 50 to 120 Hz, and a channel inductor (14) supplied with an alternating current of a frequency of 50 to 60 Hz.

6. Induction furnace for continuously melting a metal and/or metal-containing bulk material, in particular in the shape of chips of iron, copper, and/or aluminum and their alloys, the furnace being formed with a single pot-like chamber (10) above which a bulk material input is arranged and being formed by arrangement of a crucible coil (11) around its upper region (17) as a crucible-type induction furnace and in the lower region (18) of the melt chamber (10) being formed as a channel-type induction furnace, and in which a siphon inlet opening (19) leads into the melt chamber (10) below the crucible coil (11), the longitudinal axis of the siphon (20) extends vertically or at an acute angle to the vertical and the siphon has an overflow opening (21) and wherein according to the principle of communicating tubes a melt column corresponding to the melt bath surface can be formed so that the melt is continuously drawn off at a rate corresponding to the infeed rate of metal bulk material

7. Induction furnace according to claim 6, in which the siphon overflow opening (21) is arranged above the crucible coil (11) and/or that the siphon outlet is arranged vertically or at an acute angle to a vertical line.

8. Induction furnace according to claim 7, in which the siphon (20) is heat insulated and/or is heatable by means of an induction or resistance heater and/or that the siphon outlet has a diameter of at least 150 mm.

9. Induction furnace according to one of claims 7 or 8, in which the ratio of the mixing-coil height to the mixing-coil diameter is 1 : 2 and/or that a channel (13) of the lower region (18) is arranged perpendicular to the siphon (20).

10. Induction furnace according to one of claims 7 to 9, in which the channel inductor (14) is arranged horizontal or angled to the axis of the siphon or that the channel inductor (14) is set at 90° to the vertical.

## Revendications

1. Procédé destiné à faire fondre du produit en vrac constitué de petits morceaux en métal et/ou à base de métal, en particulier des copeaux de fer, de cuivre et/ou d'aluminium, et/ou de leurs alliages, au moyen d'un chauffage inductif, dans lequel le produit en vrac en métal est amené d'en haut sur la masse fondue produite dans un réservoir de four avec une seule chambre de fusion (10) ressemblant à un pot, et la masse fondue est soumise, dans la zone supérieure de la chambre de fusion (10), à un mouvement d'agitation par un champ alternatif généré au moyen d'une première bobine de creuset (11) disposée autour du réservoir de four, en même temps de la chaleur étant amenée à la masse fondue dans la zone inférieure du réservoir de four dans une rigole de fusion (13) autour du noyau de fer (16) d'un transformateur à basse fréquence comme enroulement secondaire court-circuité, et la masse fondue est évacuée continûment par un siphon (20) dans la mesure où le produit en vrac en métal est amené à la masse fondue, ledit siphon étant muni d'une ouverture d'entrée de siphon (19) située au-dessous de la bobine de creuset (11) et débouchant dans la chambre de fusion (10) ainsi que d'une ouverture de trop-plein de siphon (21), et dans ledit siphon étant formée, selon le principe des tubes communicants, une colonne de masse fondue correspondant à la surface de bain de fusion (25).

2. Procédé selon la revendication 1, dans lequel plus de 50 %, de préférence entre 60 et 70 %, de l'ensemble de la puissance électrique calorifique fournie pour la production de la masse fondue sont amenés à la rigole de fusion (13) et le reste est amené par la bobine de creuset (11), et/ou dans lequel le siphon (20) est chauffé, de préférence au moyen d'un chauffage à induction ou d'un chauffage par effet Joule.

3. Procédé selon l'une des revendications 1 ou 2, dans lequel la masse fondue dans le siphon (20) est évacuée continûment à angle aigu par rapport à la verticale ou verticalement selon le principe des tubes communicants par une sortie (21) du siphon (20), de préférence l'ouverture d'entrée de siphon (19) étant disposée par rapport à la bobine de creuset (11) de telle manière que le mouvement d'agitation s'effectue jusque dans la masse fondue s'ecoulant dans l'ouverture d'entrée de siphon (19).

4. Procédé selon l'une des revendications 1 à 3, dans lequel un diamètre de bain de fusion défini par le réservoir de four est choisi de telle manière que la surface de bain de fusion (25) convexe exempte de crasse, qui est produite par le mouvement d'agitation, est plus grande en diamètre que la double largeur d'un anneau d'une crasse (26), s'appliquant contre le bord du four, de préférence le produit en vrac en métal étant chargé exclusivement sur la surface de bain de fusion (25) convexe exempte de crasse, en outre de préférence de manière centrale par un entonnoir de produit en vrac.

5. Procédé selon l'une des revendications 1 à 4, dans lequel la bobine de creuset (11) est alimenté d'un courant alternatif d'une fréquence comprise entre 50 et 250 Hz, de préférence entre 50 et 120 Hz, et un inducteur de rigole (14) est alimenté d'un courant alternatif d'une fréquence comprise entre 50 et 60 Hz.

6. Four à induction destiné à la fusion continue de produit en vrac constitué de petits morceaux en métal et/ou à base de métal, en particulier sous forme de copeaux de fer, de cuivre et/ou d'aluminium et de leurs alliages, qui possède une seule chambre de fusion (10) ressemblant à un pot au-dessus de laquelle est disposé un dispositif d'alimentation de produit en vrac et qui, par la disposition d'une bobine de creuset (11) autour de la zone supérieure (17) de ladite chambre, est réalisé comme four à creuset à induction et qui, dans la zone inférieure (18) de la chambre de fusion (10), est réalisé comme four à rigole à induction, et dans lequel une ouverture d'entrée de siphon (19) d'un siphon (20) débouche dans la chambre de fusion (10) au-dessous de la bobine de creuset (11), l'axe longitudinal dudit siphon étant disposé à angle aigu par rapport à la verticale ou verticalement, ledit siphon présentant une ouverture de trop-plein de siphon (21) et dans ledit siphon pouvant être formée, selon le principe des tubes communicants, une colonne de masse fondue correspondant à la surface de bain de fusion (25), de sorte que la masse fondue est évacuée continûment dans la mesure où le produit en vrac en métal est amené à la masse fondue.

7. Four à induction selon la revendication 6, dans lequel l'ouverture de trop-plein de siphon (21) est disposée au-dessus de la bobine de creuset (11) et/ou dans lequel la sortie du siphon s'étend de façon verticale ou acutangulaire par rapport à la verticale.

8. Four à induction selon la revendication 7, dans lequel ledit siphon (20) est isolé à la chaleur et/ou peut être chauffé au moyen d'un chauffage à induction ou d'un chauffage par effet Joule, et/ou dans lequel le diamètre de la sortie du siphon est d'au moins 150 mm.

9. Four à induction selon l'une des revendications 7 ou 8, dans lequel le rapport de la hauteur de la bobine d'agitation au diamètre de la bobine d'agitation est de 1 à 2, et/ou dans lequel une rigole (13) de la zone inférieure (18) est disposée verticalement au siphon (20).

10. Four à induction selon l'une des revendications 7 à 9, dans lequel un inducteur de rigole (14) est disposé de façon horizontale ou inclinée par rapport à l'axe du siphon ou dans lequel l'inducteur de rigole (14) est disposé de manière à être tourné de 90° par rapport à la verticale.
